# EUROPÄISCHE PATENTSCHRIFT

(11) **EP 2 841 223 B1**
(45) Veröffentlichungstag und Bekanntmachung des Hinweises auf die Patenterteilung: **30.05.2018**
(21) Anmeldenummer: 13723434.0
(22) Anmeldetag: 26.04.2013
(51) Int. Cl.: B22D 15/02, B22D 27/08

(54) **GIEßVERFAHREN UND -WERKZEUG**
CASTING PROCESS AND MOULD
PROCÉDÉ ET OUTIL DE COULÉE

(30) Priorität: 27.04.2012 DE 102012207090
(43) Veröffentlichungstag der Anmeldung: 04.03.2015
(73) Patentinhaber: Federal-Mogul Nürnberg GmbH, 90441 Nürnberg (DE)
(72) Erfinder: OBUNA, Celestine, 24568 Kaltenkirchen (DE); GUYON, Jacques, F-86360 Chasseneuil (FR); HUTZLER, Thomas, 90537 Feucht (DE)
(74) Vertreter: Hoffmann Eitle
(86) Internationale Anmeldenummer: PCT/EP2013/058725
(87) Internationale Veröffentlichungsnummer: WO 2013/160447

(56) Entgegenhaltungen:
- DE-A1-102006 058 145

## Beschreibung

### GEBIET DER ERFINDUNG

Die Erfindung betrifft ein Verfahren zum Gießen eines Kolbens für einen Verbrennungsmotor, sowie eine zugehörige Verwendung eines Gießwerkzeugs.

Bei rotationssymmetrischen Bauteilen, wie zum Beispiel Kolben für Verbrennungsmotoren, sind liegende und stehende Gießverfahren bekannt. Bei den liegenden Gießverfahren ist die Rotationsachse des zu gießenden Bauteils im Wesentlichen horizontal ausgerichtet. Dieses Verfahren kommt gegenwärtig mehrheitlich bei der Herstellung von Dieselkolben in Einsatz, die überwiegend mit Einlegeteilen, wie zum Beispiel Ringträgern und Salzkernen für den späteren Kühlkanal eingegossen werden. Zum Gießen von Kolben für Ottomotoren, die größtenteils keine Eingießteile aufweisen, kommt überwiegend die stehende Gießweise zum Einsatz.

### STAND DER TECHNIK

Für die stehende Gießweise sind als Vorbenutzungsgegenstände Maschinen bekannt, die es ermöglichen, in einem bis zu 30 Grad aus der Vertikalen gekippten Zustand zu gießen.

Aus der DE 10 2006 058 145 A1 geht ein Gießverfahren hervor, bei dem das Einbringen des Materials nach dem Prinzip des Bodengusses und die Erstarrung nach dem Prinzip des Kopfgusses erfolgt. Die CH 135526 A betrifft ein Verfahren und eine Form zum Gießen von Verbundblöcken, bei dem während des Gießens die Winkellage der Form verändert wird.

### DARSTELLUNG DER ERFINDUNG

Der Erfindung liegt die Aufgabe zugrunde, ein Gießverfahren und eine zugehörige Verwendung zu schaffen, das/die gegenüber den bekannten Vorgehensweisen verbessert ist, und zumindest einige der Vorteile sowohl der liegenden als auch der stehenden Gießweise zu kombinieren.

Die Lösung dieser Aufgabe erfolgt zum Einen durch das im Anspruch 1 beschriebene Verfahren.

Demzufolge werden die den Gießhohlraum definierenden Werkzeugabschnitte nach dem Befüllen des Gießhohlraums oder zumindest gegen Ende dieses Vorgangs und vor dem Erstarren um zumindest 45 Grad um eine horizontale Achse derart gedreht oder gekippt, dass sich die Rotationsachse des zu gießenden Kolbens in Richtung der Vertikalen bewegt und sich dieser vorzugsweise zumindest annähert. Der Grundgedanke der Erfindung besteht somit im Wesentlichen darin, den Gießhohlraum in einer weitgehend "liegenden" Position des Gießhohlraums zu befüllen. Dies bietet besonders günstige Füllbedingungen, da vergleichsweise dünne Bereiche, wie zum Beispiel die verbleibende Wanddicke zwischen einem späteren Kühlkanal eines Kolbens und einem Ringträger besser befüllt werden können, als bei der stehenden Gießweise. Ferner werden Fremdstoffe, die in dem gegossenen Bauteil Fehlstellen darstellen, wie beispielsweise Oxide oder Alfinreste, bei dem Befüllen im liegenden Zustand in vorteilhafter Weise in Bereiche des Werkstücks geleitet, die später mit wenig Aufwand entfernt werden können oder ohnehin bearbeitet und damit entfernt werden müssen.

Die Erfindung nutzt die Vorteile der stehenden Gießweise insofern, als hier das Speisungsverhalten besser ist. Dies beruht im Wesentlichen darauf, dass ein weitgehend rotationssymmetrisches Bauteil gegossen wird, dessen Gießhohlraum bei der liegenden Gießweise mit einem einseitig liegenden Speiser gefüllt wird. Bei dem erfindungsgemäßen Kippen in Richtung der stehenden Gießweise wird das günstigere, weitgehend symmetrische Speisungsverhalten eines zentralen Speisers genutzt. Es wird insbesondere erwartet, dass durch die verbesserte Speisung die Porosität in dem gegossenen Bauteil verringert wird.

Erfindungsgemäß kommt es darauf an, dass der Gießhohlraum insgesamt gekippt wird, so dass die Rotationsachse des zu gießenden Bauteils, wie beschrieben, ihre Ausrichtung ändert. Die im Stand der Technik bekannten Vorrichtungen und Verfahren, bei denen einzelne Werkzeugabschnitte, die an den Gießhohlraum angrenzen, diesen jedoch nicht insgesamt definieren, verschwenkbar sind, sind insoweit mit der erfindungsgemäßen Vorgehensweise nicht vergleichbar.

Das Werkzeug kann insgesamt als Kokille bezeichnet werden.

Vorteilhafte Weiterbildungen des erfindungsgemäßen Verfahrens sind in den weiteren Ansprüchen beschrieben.

Um das Verhalten des in den Gießhohlraum zu füllenden oder eingefüllten Materials in vorteilhafter Weise besonders fein beeinflussen zu können, wird bevorzugt, dass die Kippbewegung, mit anderen Worten, die Lage der Rotationsachse des Bauteils beim Einfüllen, und/oder der Kippwinkel und/oder die Lage der Rotationsachse des Bauteils beim Erstarren einstellbar sind. Durch eine flexible Einstellung des Kippwinkels kann in vorteilhafter Weise das Füllverhalten und/oder das Erstarrungsverhalten individuell beeinflusst werden.

Um die Vorteile und die bestehende Erfahrung mit liegenden Gießweisen besonders umfangreich nutzten zu können, wird derzeit bevorzugt, dass die Rotationsachse des zu gießenden Kolbens beim Befüllen weitgehend horizontal ausgerichtet ist.

Aus den gleichen Gründen bietet es Vorteile, wenn die Rotationsachse des zu gießenden Kolbens beim Erstarren weitgehend vertikal ausgerichtet ist.

Für die Befüllung des Gießhohlraums wird zur Nutzung der Vorteile einer liegenden Gießweise bevorzugt, dass das flüssige Material an einem seitlichen Bereich des zu gießenden Kolbens eingefüllt wird. Mit anderen Worten befindet sich ein Anguss in einem seitlichen Bereich und bevorzugt etwa im unteren Drittel des bei liegender Gießweise zu befüllenden Gießhohlraums.

Im Hinblick auf die erfindungsgemäße Verwendung eines Gießwerkzeugs bietet es Vorteile, wenn der Formhohlraum zumindest eine Aussparung aufweist, die sich bei liegender Gießweise in einem oberen, bevorzugt am höchsten Bereich des Formhohlraums befindet. Hierdurch bildet sich in diesem Bereich nach dem vollständigen Befüllen eine Art Schmutztasche, in die jegliche Verunreinigungen gespült wurden.

Die Vorteile der stehenden Gießweise lassen sich besonders umfangreich dadurch nutzen, dass ein Speiser nach dem Kippen des Gießhohlraums in einem oberen Bereich, insbesondere an einer anderen Stelle als der Anguss, angeordnet ist.

Wie eingangs angedeutet, entfaltet das erfindungsgemäße Verfahren in besonderer Weise seine Vorteile, wenn das zu gießende Bauteil mit zumindest einem Einlegeteil, wie zum Beispiel einem Ringträger und/oder einem Kern für einen Kühlkanal eines Kolbens für einen Verbrennungsmotor gegossen wird. Wenngleich es leichter ist, und deshalb eine bevorzugte Möglichkeit darstellt, Eingießteile bei einer liegenden Ausrichtung des zu gießenden Bauteils einzulegen, wird es für bestimmte Anwendungsfälle bevorzugt, Eingießteile bei stehender Gießweise einzulegen, nachfolgend das Werkzeug zu kippen, und bei liegender Gießweise den Formhohlraum zu befüllen.

Die Lösung der oben genannten Aufgabe erfolgt ferner durch die im Anspruch 8 beschriebene Verwendung eines Gießwerkzeugs, mit dem das vorangehend beschriebene Verfahren einschließlich seiner Vorteile vorrichtungstechnisch umgesetzt wird. Die bevorzugten Ausführungsformen des erfindungsgemäß verwendeten Gießwerkzeugs entsprechen im Wesentlichen denjenigen der vorangehend beschriebenen, bevorzugten Verfahren. Es sei außerdem erwähnt, dass die einzelnen Merkmale sämtliche hierin beschriebenen Verfahren auf die Vorrichtung anwendbar sind und umgekehrt.

### KURZE BESCHREIBUNG DER ZEICHNUNG

Die Figur zeigt schematisch die erfindungsgemäße Vorgehensweise beim Gießen eines Kolbens für einen Verbrennungsmotor.

### AUSFÜHRLICHE BESCHREIBUNG EINER AUSFÜHRUNGSFORM DER ERFINDUNG

Wie in der Figur zu erkennen ist, wird die erfindungsgemäße Vorgehensweise anhand des positiv dargestellten, zu gießenden Kolbens 10 für einen Verbrennungsmotor erläutert, es versteht sich jedoch, dass der Gießhohlraum, den der spätere Kolben einnimmt, zunächst leer ist und von geeigneten, nicht dargestellten, Werkzeugabschnitten definiert und umgrenzt wird. Wie in der Figur dargestellt, ist die Rotationsachse A des zu erzeugenden Kolbens im Ausgangszustand, das heißt zum Befüllen des Formhohlraums, weitgehend horizontal ausgerichtet. Etwa in der Mitte des Kolbens ist dessen Kolbenbolzenbohrung 12 zu erkennen. Ferner ist für das gezeigte Beispiel in dem einen Endbereich, der nach dem Kippen (vergleiche den rechten Teil der Figur) oben ist, ein Speiser 16 vorhanden. Während des Befüllens, befindet sich der Speiser an einer Seite des Werkstücks, nach dem Befüllen, und zum Erstarren des Werkstücks jedoch an der höchsten Stelle des Werkstücks. Mit 14 ist in der Figur ein Anguss bezeichnet, der sich beim Befüllen des Gießhohlraums seitlich, gemäß der Darstellung in der Figur "vor" dem Formhohlraum befindet. Der Anguss 14 ist bevorzugt an einer anderen Stelle als der Speiser 16, und bevorzugt getrennt hiervon vorgesehen. An der beim Eingießen höchsten Stelle des Formhohlraums wird bevorzugt eine Aussparung 18 in dem Formhohlraum vorgesehen, die eine Art Schmutztasche bildet, zu der Verunreinigungen gespült werden. Hier können diese bei der nachfolgenden Bearbeitung leicht entfernt werden. Die Aussparung 18 kann an einer beliebigen Stelle entlang der Rotationsachse A des Kolbens 10 vorgesehen sein.

Die Symmetrie des zu erzeugenden Kolbens 10 im Rahmen des Erstarrungsvorganges wird dadurch genutzt, dass der den späteren Kolben definierende Formhohlraum, wie im rechten Bereich der Figur gezeigt, nach dem Einfüllen des schmelzflüssigen Materials derart gekippt wird, dass die Rotationsachse des zu erzeugenden Bauteils weitgehend senkrecht ausgerichtet ist. Bei der gezeigten Ausführungsform befindet sich der Speiser 16 in diesem Zustand in einem oberen Bereich. In dieser Ausrichtung ist für die Erstarrungsbedingungen zu erwarten, dass sie an dem erzeugten Bauteil zu vorteilhaften Eigenschaften führen. Beispielsweise befinden sich Fremdstoffe, wie zum Beispiel Oxide und Alfinreste aufgrund des Einfüllens im liegenden Zustand in einem Randbereich des Kolbens, wo sie leicht entfernt werden können, und nicht, wie dies bei einem Einfüllen im stehenden Zustand zu erwarten ist, in einem Bodenbereich des Kolbens. Dieser Bodenbereich kann demnach durch die erfindungsgemäße Vorgehensweise als fertig gegossener und nicht mehr nachzubearbeitender Bodenbereich mit entsprechenden Konturen vorgesehen werden.

## Patentansprüche

1. Verfahren zum Gießen eines Kolbens (10) für einen Verbrennungsmotor, bei dem die den Gießhohlraum definierenden Werkzeugabschnitte nach dem Befüllen und vor dem Erstarren um zumindest 45 Grad um eine horizontale Achse derart gekippt werden, dass sich die Rotationsachse (A) des Bauteils (10) in Richtung der Vertikalen bewegt.

2. Verfahren nach Anspruch 1, **dadurch gekennzeichnet, dass** ein Kippwinkel einstellbar ist.

3. Verfahren nach Anspruch 1 oder 2, **dadurch gekennzeichnet, dass** die Rotationsachse (A) des Kolbens (10) beim Befüllen weitgehend horizontal ausgerichtet ist.

4. Verfahren nach einem der vorangehenden Ansprüche, **dadurch gekennzeichnet, dass** die Rotationsachse (A) des Kolbens (10) beim Erstarren weitgehend vertikal ausgerichtet ist.

5. Verfahren nach einem der vorangehenden Ansprüche, **dadurch gekennzeichnet, dass** das Gießmaterial an einem seitlichen Bereich des Kolbens (10) eingefüllt wird.

6. Verfahren nach einem der vorangehenden Ansprüche, **dadurch gekennzeichnet, dass** ein Speiser (16) nach dem Kippen der Werkzeugabschnitte in einem oberen Bereich des Kolbens (10) angeordnet ist.

7. Verfahren nach einem der vorangehenden Ansprüche, **dadurch gekennzeichnet, dass** in den Kolben (10) zumindest ein Einlegeteil, wie z.B. ein Kern für einen Kühlkanal und/oder ein Ringträger eingegossen wird.

8. Verwendung eines Gießwerkzeugs zum Gießen eines Kolbens (10) für einen Verbrennungsmotor, bei dem die den Gießhohlraum definierenden Werkzeugabschnitte nach dem Befüllen und vor dem Erstarren um mindestens 45 Grad um eine horizontale Achse derart kippbar sind, dass sich die Rotationsachse (A) des Kolbens (10) in Richtung der Vertikalen bewegt, in einem Verfahren gemäß einem der Ansprüche 1 bis 7.

9. Verwendung nach Anspruch 8, **dadurch gekennzeichnet, dass** ein Kippwinkel einstellbar ist.

10. Verwendung nach Anspruch 8 oder 9, **dadurch gekennzeichnet, dass** ein Speiser an einem entlang der Rotationsachse (A) des Kolbens (10) am Ende des Kolbens (10) liegenden Bereich angeordnet ist.

11. Verwendung nach einem der Ansprüche 8 bis 10, **dadurch gekennzeichnet, dass** die den Gießhohlraum definierenden Werkzeugabschnitte derart kippbar sind, dass ein Speiser (16) nach dem Kippen in einem oberen Bereich angeordnet ist.

12. Verwendung nach einem der Ansprüche 8 bis 11, **dadurch gekennzeichnet, dass** der Formhohlraum zumindest eine Aussparung (18) aufweist, die sich bei waagrechter Ausrichtung der Rotationsachse des zu gießenden Kolbens (10) in einem oberen Bereich, bevorzugt an einem höchsten Punkt befindet.

## Claims

1. A method for casting a piston (10) for an internal combustion engine wherein the tool sections defining the casting cavity are tilted about a horizontal axis by at least 45 degrees after filling and before solidification such that the axis of rotation (A) of the component (10) moves in the direction of the vertical.

2. The method according to Claim 1, **characterised in that** a tilt angle can be set.

3. The method according to Claim 1 or 2, **characterised in that** the axis of rotation (A) of the piston (10) is aligned largely horizontally during filling.

4. The method according to any of the preceding claims, **characterised in that** the axis of rotation (A) of the piston (10) is aligned largely vertically during solidification.

5. The method according to any of the preceding claims, **characterised in that** the casting material is poured into a side region of the piston (10).

6. The method according to any of the preceding claims, **characterised in that** after the tilting of the tool sections a feeder (16) is disposed in an upper region of the piston (10).

7. The method according to any of the preceding claims, **characterised in that** at least one insert, such as e.g. a core for a cooling channel and/or a ring carrier, is cast into the piston (10).

8. The use of a casting tool for casting a piston (10) for an internal combustion engine, wherein the tool sections defining the casting cavity can be tilted by at least 45 degrees about a horizontal axis after the filling and before the solidification such that the axis of rotation (A) of the piston (10) moves in the direction of the vertical, in a method according to any of Claims 1 to 7.

9. The use according to Claim 8, **characterised in that** a tilt angle can be set.

10. The use according to Claim 8 or 9, **characterised in that** a feeder is disposed in a region lying along the axis of rotation (A) of the piston (10) at the end of the piston (10).

11. The use according to any of Claims 8 to 10, **characterised in that** the tool sections defining the casting cavity can be tilted such that a feeder (16) is disposed in an upper region after the tilting.

12. The use according to any of Claims 8 to 11, **characterised in that** the mould cavity has at least one recess (18) which, when the axis of rotation of the piston (10) to be cast is aligned so as to be horizontal, is located in an upper region, preferably at a highest point.

## Revendications

1. Procédé pour couler un piston (10) destiné à un moteur à combustion interne, dans lequel les parties d'outil définissant la cavité de coulée sont basculées, après le remplissage et avant la solidification, d'au moins 45 degrés autour d'un axe horizontal de telle sorte que l'axe de rotation (A) de la pièce (10) se déplace en direction de la verticale.

2. Procédé selon la revendication 1, **caractérisé en ce qu'**un angle de basculement est réglable.

3. Procédé selon la revendication 1 ou 2, **caractérisé en ce que** l'axe de rotation (A) du piston (10) est orienté largement horizontalement lors du remplissage.

4. Procédé selon l'une quelconque des revendications précédentes, **caractérisé en ce que** l'axe de rotation (A) du piston (10) est orienté largement verticalement lors de la solidification.

5. Procédé selon l'une quelconque des revendications précédentes, **caractérisé en ce que** le matériau de coulée est versé au niveau d'une zone latérale du piston (10).

6. Procédé selon l'une quelconque des revendications précédentes, **caractérisé en ce qu'**une masselotte (16) est agencée après le basculement des parties d'outil dans une zone supérieure du piston (10).

7. Procédé selon l'une quelconque des revendications précédentes, **caractérisé en ce qu'**au moins une pièce d'insertion, par exemple un noyau pour un canal de refroidissement et/ou un support annulaire, est noyée dans le piston (10).

8. Utilisation d'un outil de coulée pour couler un piston (10) destiné à un moteur à combustion interne, dans lequel les parties d'outil définissant la cavité de coulée peuvent être basculées, après le remplissage et avant la solidification, d'au moins 45 degrés autour d'un axe horizontal de telle sorte que l'axe de rotation (A) du piston (10) se déplace en direction de la verticale, dans un procédé selon l'une quelconque des revendications 1 à 7.

9. Utilisation selon la revendication 8, **caractérisée en ce qu'**un angle de basculement est réglable.

10. Utilisation selon la revendication 8 ou 9, **caractérisée en ce qu'**une masselotte est agencée au niveau d'une zone située le long de l'axe de rotation (A) du piston (10) à l'extrémité du piston (10).

11. Utilisation selon l'une quelconque des revendications 8 à 10, **caractérisée en ce que** les parties d'outil définissant la cavité de coulée peuvent être basculées de telle sorte qu'une masselotte (16) est agencée dans une zone supérieure après le basculement.

12. Utilisation selon l'une quelconque des revendications 8 à 11, **caractérisée en ce que** la cavité de moulage présente au moins un évidement (18) qui se trouve, pour une orientation horizontale de l'axe de rotation du piston (10) à couler, dans une zone supérieure, de préférence au point le plus haut.
